# EUROPÄISCHE PATENTSCHRIFT

(11) **EP 1 458 528 B1**
(45) Veröffentlichungstag und Bekanntmachung des Hinweises auf die Patenterteilung: **21.03.2007**
(21) Anmeldenummer: 02792627.8
(22) Anmeldetag: 29.11.2002
(51) Int. Cl.: B26D 1/00

(54) **SCHNEID-SCHLEIF-ODER BOHRWERKZEUG MIT SCHNEID-ODER SCHLEIFSCHICHTEN GERINGER HöHE, SOWIE VERFAHREN ZUR HERSTELLUNG EINES SOLCHEN WERKZEUGS**
CUTTING OR GRINDING OR DRILLING TOOL HAVING LOW-HEIGHT CUTTING OR GRINDING LAYERS, AND METHOD FOR PRODUCING A SUCH A TOOL
OUTIL DE COUPE, DE RECTIFICATION OU DE D'ALESAGE MUNI DE COUCHES TRANCHANTES OU DE COUCHES DE RECTIFICATION DE FAIBLE HAUTEUR ET PROCEDE PERMETTANT DE PRODUIRE UN OUTIL DE CE TYPE

(30) Priorität: 03.12.2001 DE 10158933
(43) Veröffentlichungstag der Anmeldung: 22.09.2004
(73) Patentinhaber: ROBERT BOSCH GMBH, 70442 Stuttgart (DE)
(72) Erfinder: GRÜNEIS, Hans, 91126 Schwabach (DE)
(74) Vertreter: Daub, Thomas
(86) Internationale Anmeldenummer: PCT/DE2002/004394
(87) Internationale Veröffentlichungsnummer: WO 2003/047822

(56) Entgegenhaltungen:
- EP-A- 0 573 928
- EP-A- 0 931 180
- EP-A- 1 066 927
- WO-A-99/18260
- DE-A- 2 651 946
- US-A- 5 855 149

## Beschreibung

Die vorliegende Erfindung betrifft Schneid- Schleif- oder Bohrwerkzeuge mit Schneid- oder Schleifschichten geringer Höhe.

Trennschleifwerkzeuge wie Trennscheiben, Bohrkronen, Fräs- und Schleifwerkzeuge oder auch mit Schneidperlen bestückte Seile, die Hartstoffe (vorzugsweise Diamant) enthalten sind in vielfältiger Art aus dem Stand der Technik bekannt. In den überwiegenden Fällen werden die Schneidelemente sintertechnisch hergestellt. Nur für wenige Anwendungen werden die Hartstoffe galvanisch aufgebracht.

Die Qualität eines solchen Werkzeugs wird durch drei Kriterien bestimmt:
- Höhe der Zerspanungsleistung,
- Lebensdauer,
- Preis.

Es ist bekannt, dass Werkzeuge mit galvanischen Belägen beim Ersteinsatz immer eine sehr hohe Zerspanungsleistung haben. Aber nur in wenigen Anwendungen, wie z.B. dem Trennen von glasfaserverstärkten Kunststoffen, bleibt die hohe Leistungsfähigkeit für eine genügend lange Zeit erhalten, um die Wirtschaftlichkeit zu gewährleisten. Wird andererseits eine galvanisch belegte Trennscheibe z.B. zum Trennen von Granit verwendet, schneidet diese kurze Zeit sehr gut, die Leistungsfähigkeit sinkt dann aber schnell auf fast Null, da exponierte Hartstoffkörner anpolieren.

Gesinterte Schneidbeläge erreichen die Zerspanungsleistung eines neuen galvanisch hergestellten Schneidbelags nicht. Die Schneidbeläge sind jedoch sehr variabel herstellbar, da Sintermetalle, Hartstoffmenge, Hartstoffqualität und die Abmessungen der Schneidbeläge in weiten Bereichen frei wählbar sind. Unter der Einschränkung, dass für unterschiedliche Anwendungen auch unterschiedliche Schneidbelagvariationen eingesetzt werden müssen, sind so hergestellte Werkzeuge auch wirtschaftlich.

Es gibt jedoch auch Anwendungen, wie z.B. den Hoch- und Tiefbau, bei denen für das Sägen und Bohren universelle Werkzeuge benötigt werden, da die zu bearbeitenden Materialien im Voraus nicht bekannt sind. Für solche Anwendungen wurden neue Herstellungsverfahren entwickelt. Aus der EP-B-0-931 180 ist ein Verfahren zum Beschichten einer Trennscheibe durch Aufschmelzen des Belags mittels eines Laserstrahls bekannt. Die solcherart hergestellten Schneidbeläge haben grundsätzlich das gleiche Problem wie sintertechnisch hergestellte, d.h. die Verschleißfestigkeit der die Hartstoffe haltenden Bindung muss dem Verwendungszweck angepasst werden. Aus der PCT/DE98/02947 ist es bekannt, bei einem solchen Verfahren eine titanhaltige Zwischenschicht zwischen Grundkörper und Schneidbelag vorzusehen, um eine größere Haftung des Schneidbelags zu erzielen.

In der EP 1 066 927 ist ein Verfahren zur Herstellung eines Schleifwerkzeugs offenbart, bei dem eine Paste, welche ein Zwischenschichtmaterial darstellt, mit einem Spatel auf einen Grundkörper aufgetragen wird. Dann wird das Zwischenschichtmaterial mit Hartstoffkörnern bestreut und anschließend in einem Vakuumofen erhitzt, so dass die Zwischenschicht mit den verstreuten Hartstoffkörnern verbackt.

Aufgabe der vorliegenden Erfindung ist es, ein Schneid-, Schleif- oder Bohrwerkzeug mit Schneid- oder Schleifschichten geringer Höhe zu schaffen, das die Schnittfreudigkeit eines galvanisch hergestellten Werkzeuges in der Anfangsphase aufweist, dessen Schneidbelag aber Hartstoff- und Bindungsverschleiß zulässt und so gute Lebensdauerwerte zulässt, wobei das Verfahren zur Herstellung solcher Werkzeuge kostengünstig sein und zu wirtschaftlich und vielfältig einsetzbaren Werkzeugen führen soll.

Diese Aufgabe wird mit den im kennzeichnenden Teil des Anspruchs 1 genannten Merkmalen gelöst. Fortbildungen und vorteilhafte Ausführungen der Erfindung sind in den weiteren Ansprüchen umfasst.

Versuche haben überraschenderweise ergeben, dass es möglich ist, Stahlgrundkörper zuerst mit einer Zwischenschicht zu beschichten und in einem zweiten Durchgang die Zwischenschicht noch einmal mit Hilfe eines Festkörperlasers anzuschmelzen und gleichzeitig Hartstoffkörner in die Oberfläche der Zwischenschicht einzubringen. Die mit Hilfe eines Schutzgas-Förderstroms auf der Schmelze auftreffenden Hartstoffkörner dringen teilweise bis vollständig in die Zwischenschicht ein und gehen eine gute Bindung mit der Schmelze ein. Die so entstandene Schneidschicht hat viele weit aus dem Bindungsmaterial ragende Schneidkörper und trotzdem noch eine Tiefenstruktur durch weiter in das Bindungsmaterial eingedrungene Körner. Die so entstehenden Werkzeuge enthalten viele Hartstoffe bei gleichzeitig wenig Bindungsmaterial, das durch den Abrieb wegerodiert wird. Zusätzlich schafft die Höhenstruktur Spanräume für den Abrieb und erhöht die Schnittgeschwindigkeit. Um die Wirtschaftlichkeit weiter zu steigern, ist es möglich, die Zwischenschicht z.B. durch Wellenform in der Höhe zu strukturieren.

Erfindungsgemäß ist daher ein Bohrwerkzeug, bestehend aus einem angetriebenen Grundkörper mit einer Hartstoffkörner und eine Zwischenschicht enthaltenden abrasiven Schicht oder mit mit einer Hartstoffkörner und eine Zwischenschicht enthaltenden abrasiven Schicht versehenen Segmenten, Zähnen oder dergleichen, wobei die Zwischenschicht aus einem Nichteisenmetall oder einer Metalllegierung besteht, dadurch gekennzeichnet, dass die Zwischenschicht zur Aufnahme der Hartstoffkörner auf dem Grundkörper, den Segmenten, Zähnen oder dergleichen in einem wenigstens teilweise geschmolzenen Zustand vorliegt, dass die Hartstoffkörner mittels eines Luft- oder Gasförderstrahls auf die Schmelze gefördert sind und wenigstens teilweise in die Schmelze eingedrungen sind und dass die abrasive Schicht aus der Zwischenschicht ragende Hartstoffkörner und eine Tiefenstruktur durch weiter in die Zwischenschicht eingedrungene Hartstoffkörner aufweist.

Nach einer Ausführung der Erfindung bestehen der Grundkörper und die Segmente oder Zähne aus dem Nichteisenmetall oder der Metalllegierung.

Vorzugsweise ist die Zwischenschicht aus Nichteisenmetall oder einer Metalllegierung auf den Grundkörper, die Segmente oder Zähne in einem Aufschmelzverfahren aufgebracht, wobei die Zwischenschicht vor dem Aufbringen der Hartstoffkörner einem Abkühlungs- und Erstarrungsvorgang unterworfen ist.

Nach einer Ausführung der Erfindung ist die Metalllegierung eine Bronze.

Das Schmelzen der Zwischenschicht erfolgt vorzugsweise durch einen Laserstrahl. Alternativ kann das Schmelzen der Zwischenschicht elektrisch, wie mittels einer Induktionsschleife erfolgen.

Der Gasförderstrahl besteht vorzugsweise aus Schutzgas und die Hartstoffkörner bestehen vorzugsweise aus Diamant.

Nach einer vorteilhaften Ausführung der Erfindung ist die Schicht profiliert.

Ein Verfahren zur Herstellung eines Schneid-, Schleif- oder Bohrwerkzeugs, bestehend aus einem angetriebenen Grundkörper mit einer Hartstoffkörner und eine Zwischenschicht enthaltenden abrasiven Schicht oder mit mit einer Hartstoffkörner und eine Zwischenschicht enthaltenden abrasiven Schicht versehenen Segmenten, Zähnen oder dergleichen, ist erfindungsgemäß gekennzeichnet durch die Schritte:
- zunächst Beschichten des Grundkörpers mit der Zwischenschicht,
- anschließendes punktuelles oder kleinflächiges Aufschmelzen eines Bereichs der auf dem Grundkörper, den Segmenten oder Zähnen aufgebrachten Zwischenschicht, oder einer äußeren Schicht des Grundkörpers, bzw. der Segmente oder Zähne, wobei die Zwischenschicht aus einem Nichteisenmetall oder einer Metalllegierung besteht,
- Aufblasen von Hartstoffkörnern aus einer Düse mittels eines Gasförderstrahls auf den geschmolzenen Bereich, wobei die Hartstoffkörner teilweise bis vollständig in die Zwischenschicht eindringen und das Aufschmelzen und Aufblasen bei kontinuierlichem Vorschub des Grundkörpers erfolgt,
- und Abkühlen des Werkzeugs.

Nach einer Ausführung der Erfindung bestehen der Grundkörper, die Segmente oder Zähne aus dem Nichteisenmetall oder der Metalllegierung.

Vorzugsweise ist die Zwischenschicht aus Nichteisenmetall oder einer Metalllegierung auf den Grundkörper, die Segmente oder Zähne in einem Aufschmelzverfahren aufgebracht, wobei die Zwischenschicht vor dem Aufbringen der Hartstoffkörner einem Abkühlungs- und Erstarrungsvorgang unterworfen ist.

Das Schmelzen der Zwischenschicht erfolgt vorzugsweise durch einen Laserstrahl. Alternativ kann das Schmelzen der Zwischenschicht elektrisch, wie mittels einer Induktionsschleife erfolgen.

Der Gasförderstrahl besteht vorzugsweise aus Schutzgas und die Hartstoffkörner bestehen vorzugsweise aus Diamant.

## Patentansprüche

1. Bohrwerkzeug, bestehend aus einem angetriebenen Grundkörper mit einer Hartstoffkörner und eine Zwischenschicht enthaltenden abrasiven Schicht oder mit mit einer Hartstoffkörner und eine Zwischenschicht enthaltenden abrasiven Schicht versehenen Segmenten, Zähnen oder dergleichen, wobei die Zwischenschicht aus einem Nichteisenmetall oder einer Metalllegierung besteht,
**dadurch gekennzeichnet,**
**dass** die Zwischenschicht zur Aufnahme der Hartstoffkörner auf dem Grundkörper, den Segmenten, Zähnen oder dergleichen in einem wenigstens teilweise geschmolzenen Zustand vorliegt,
**dass** die Hartstoffkörner mittels eines Luft- oder Gasförderstrahls auf die Schmelze gefördert sind und wenigstens teilweise in die Schmelze eingedrungen sind
und **dass** die abrasive Schicht aus der Zwischenschicht ragende Hartstoffkörner und eine Tiefenstruktur durch weiter in die Zwischenschicht eingedrungene Hartstoffkörner aufweist.

2. Bohrwerkzeug nach Anspruch 1,
**dadurch gekennzeichnet,**
**dass** der Grundkörper, die Segmente oder Zähne aus dem Nichteisenmetall oder der Metalllegierung bestehen.

3. Bohrwerkzeug nach Anspruch 1,
**dadurch gekennzeichnet,**
**dass** die Zwischenschicht aus Nichteisenmetall oder einer Metalllegierung auf den Grundkörper, die Segmente oder Zähne in einem Aufschmelzverfahren aufgebracht ist, wobei die Zwischenschicht vor dem Aufbringen der Hartstoffkörner einem Abkühlungs- und Erstarrungsvorgang unterworfen ist.

4. Bohrwerkzeug nach einem der vorhergehenden Ansprüche,
**dadurch gekennzeichnet,**
**dass** die Metalllegierung eine Bronze ist.

5. Bohrwerkzeug nach einem der vorhergehenden Ansprüche,
**dadurch gekennzeichnet,**
**dass** das Schmelzen der Zwischenschicht durch einen Laserstrahl erfolgt.

6. Bohrwerkzeug nach einem der Ansprüche 1 bis 4,
**dadurch gekennzeichnet,**
**dass** das Schmelzen der Zwischenschicht elektrisch, wie mittels einer Induktionsschleife erfolgt.

7. Bohrwerkzeug nach einem der vorhergehenden Ansprüche,
**dadurch gekennzeichnet,**
**dass** der Gasförderstrahl aus Schutzgas besteht.

8. Bohrwerkzeug nach einem der vorhergehenden Ansprüche,
**dadurch gekennzeichnet,**
**dass** die Hartstoffkörner aus Diamant bestehen.

9. Bohrwerkzeug nach einem der vorhergehenden Ansprüche,
**dadurch gekennzeichnet,**
**dass** die Schicht profiliert ist.

10. Verfahren zur Herstellung eines Schneid-, Schleif- oder Bohrwerkzeugs, bestehend aus einem angetriebenen Grundkörper mit einer Hartstoffkörner und eine Zwischenschicht enthaltenden abrasiven Schicht oder mit mit einer Hartstoffkörner und eine Zwischenschicht enthaltenden abrasiven Schicht versehenen Segmenten, Zähnen oder dergleichen, **gekennzeichnet durch** die Schritte:
zunächst Beschichten des Grundkörpers mit der Zwischenschicht,
anschließendes punktuelles oder kleinflächiges Aufschmelzen eines Bereichs der auf dem Grundkörper, den Segmenten oder Zähnen aufgebrachten Zwischenschicht, oder einer äußeren Schicht des Grundkörpers, bzw. der Segmente oder Zähne,
wobei die Zwischenschicht aus einem Nichteisenmetall oder einer Metalllegierung besteht,
Aufblasen von Hartstoffkörnern aus einer Düse mittels eines Gasförderstrahls auf den geschmolzenen Bereich,
wobei die Hartstoffkörner teilweise bis vollständig in die Zwischenschicht eindringen und das Aufschmelzen und Aufblasen bei kontinuierlichem Vorschub des Grundkörpers erfolgt,
und Abkühlen des Werkzeugs.

11. Verfahren nach Anspruch 10,
**dadurch gekennzeichnet,**
**dass** der Grundkörper, die Segmente oder Zähne aus dem Nichteisenmetall oder der Metalllegierung bestehen.

12. Verfahren nach Anspruch 10,
**gekennzeichnet durch** den vorherigen Schritt,
dass die Zwischenschicht aus Nichteisenmetall oder einer Metalllegierung auf den Grundkörper, die Segmente oder Zähne in einem Aufschmelzverfahren aufgebracht ist, wobei die Zwischenschicht vor dem Aufbringen der Hartstoffkörner einem Abkühlungs- und Erstarrungsvorgang unterworfen ist.

13. Verfahren nach einem der Ansprüche 10 bis 12,
**dadurch gekennzeichnet,**
**dass** die Metalllegierung eine Bronze ist.

14. Verfahren nach einem der Ansprüche 10 bis 13,
**dadurch gekennzeichnet,**
**dass** das Aufschmelzen und/oder Schmelzen der Zwischenschicht durch einen Laserstrahl erfolgt.

15. Verfahren nach einem der Ansprüche 10 bis 13,
**dadurch gekennzeichnet,**
**dass** das Aufschmelzen und/oder Schmelzen der Zwischenschicht elektrisch, wie mittels einer Induktionsschleife erfolgt.

16. Verfahren nach einem der Ansprüche 10 bis 15,
**dadurch gekennzeichnet,**
**dass** der Gasförderstrahl aus Schutzgas besteht.

17. Verfahren nach einem der Ansprüche 10 bis 16,
**dadurch gekennzeichnet,**
**dass** die Hartstoffkörner aus Diamant bestehen.

## Claims

1. Drilling tool, comprising a driven base body with an abrasive layer containing hard material grains and an intermediate layer or with segments, teeth or the like provided with an abrasive layer containing hard material grains and an intermediate layer, the intermediate layer consisting of a nonferrous metal or a metal alloy, **characterized in that**, for receiving the hard material grains on the base body, the segments, teeth or the like, the intermediate layer is in an at least partly molten state, **in that** the hard material grains have been transported onto the melt by means of an air or gas transporting jet and have penetrated at least partly into the melt and **in that** the abrasive layer has hard material grains protruding from the intermediate layer and a depth structure through hard material grains penetrated further into the intermediate layer.

2. Drilling tool according to Claim 1, **characterized in that** the base body, the segments or teeth consist of the nonferrous metal or the metal alloy.

3. Drilling tool according to Claim 1, **characterized in that** the intermediate layer of nonferrous metal or metal alloy is applied to the base body, the segments or teeth in a melting process, the intermediate layer being subjected to a cooling and solidifying operation before the application of the hard material grains.

4. Drilling tool according to one of the preceding claims, **characterized in that** the metal alloy is a bronze.

5. Drilling tool according to one of the preceding claims, **characterized in that** the melting of the intermediate layer takes place by a laser beam.

6. Drilling tool according to one of Claims 1 to 4, **characterized in that** the melting of the intermediate layer takes place electrically, such as by means of an induction loop.

7. Drilling tool according to one of the preceding claims, **characterized in that** the gas transporting jet consists of inert gas.

8. Drilling tool according to one of the preceding claims, **characterized in that** the hard material grains consist of diamond.

9. Drilling tool according to one of the preceding claims, **characterized in that** the layer is profiled.

10. Method for producing a cutting, grinding or drilling tool, comprising a driven base body with an abrasive layer containing hard material grains and an intermediate layer or with segments, teeth or the like provided with an abrasive layer containing hard material grains and an intermediate layer, **characterized by** the steps of:
first coating the base body with the intermediate layer,
then melting a point or small area of the region of the intermediate layer applied to the base body, the segments or teeth, or an outer layer of the base body, or the segments or teeth,
the intermediate layer consisting of a nonferrous metal or metal alloy,
blasting hard material grains onto the melted region from a nozzle by means of a gas transporting jet,
the hard material grains penetrating partly to completely into the intermediate layer and the melting and blasting taking place with continuous advancement of the base body,
and cooling the tool.

11. Method according to Claim 10, **characterized in that** the base body, the segments or teeth consist of the nonferrous metal or the metal alloy.

12. Method according to Claim 10, **characterized by** the previous step that the intermediate layer of nonferrous metal or a metal alloy is applied to the base body, the segments or teeth in a melting process, the intermediate layer being subjected to a cooling and solidifying operation before the application of the hard material grains.

13. Method according to one of Claims 10 to 12, **characterized in that** the metal alloy is a bronze.

14. Method according to one of Claims 10 to 13, **characterized in that** the melting of the intermediate layer takes place by a laser beam.

15. Method according to one of Claims 10 to 13, **characterized in that** the melting of the intermediate layer takes place electrically, such as by means of an induction loop.

16. Method according to one of Claims 10 to 15, **characterized in that** the gas transporting jet consists of inert gas.

17. Method according to one of Claims 10 to 16, **characterized in that** the hard material grains consist of diamond.

## Revendications

1. Outil d'alésage composé d'un élément de base entraîné et ayant une couche abrasive contenant des grains de matériau à résistance mécanique élevée et une couche intermédiaire, ou ayant des segments, des dents ou similaires pourvus d'une couche abrasive contenant des grains de matériau à résistance mécanique élevée et une couche intermédiaire, cette dernière se composant d'un métal non ferreux ou d'un alliage de métal,
**caractérisé en ce que**
la couche intermédiaire servant à loger les grains de matériau à résistance mécanique élevée sur l'élément de base, les segments, les dents ou similaires est dans un état au moins partiellement fondu,
les grains de matériau à résistance mécanique élevée sont acheminés sur la fonte à l'aide d'un faisceau d'alimentation à gaz ou à air et sont introduits au moins partiellement dans la fonte, et
la couche abrasive présente des grains de matériau à résistance mécanique élevée sortant de la couche intermédiaire et une structure en profondeur traversant des grains de matériau à résistance mécanique élevée ayant davantage pénétré la couche intermédiaire.

2. Outil d'alésage selon la revendication 1,
**caractérisé en ce que**
l'élément de base, les segments ou les dents se composent de métal non ferreux ou d'alliage de métal.

3. Outil d'alésage selon la revendication 1,
**caractérisé en ce que**
la couche intermédiaire en métal non ferreux ou en un alliage de métal est appliquée sur l'élément de base, les segments ou les dents dans un procédé de fusion, la couche intermédiaire subissant une opération de refroidissement ou de solidification avant l'application des grains de matériau à résistance mécanique élevée.

4. Outil d'alésage selon l'une quelconque des revendications précédentes,
**caractérisé en ce que**
l'alliage de métal est un bronze.

5. Outil d'alésage selon l'une quelconque des revendications précédentes,
**caractérisé en ce qu'**
la couche intermédiaire est fondue par un faisceau laser.

6. Outil d'alésage selon l'une quelconque des revendications 1 à 4,
**caractérisé en ce que**
la couche intermédiaire est fondue par un dispositif électrique, par exemple une boucle d'induction.

7. Outil d'alésage selon l'une quelconque des revendications précédentes,
**caractérisé en ce que**
le faisceau d'alimentation à gaz se compose de gaz inerte.

8. Outil d'alésage selon l'une quelconque des revendications précédentes,
**caractérisé en ce que**
les grains de matériau à résistance mécanique élevée se composent de diamant.

9. Outil d'alésage selon l'une quelconque des revendications précédentes,
**caractérisé en ce que**
la couche est profilée.

10. Procédé de fabrication d'un outil de découpage, de meulage ou d'alésage composé d'un élément de base entraîné et ayant une couche abrasive contenant des grains de matériau à résistance mécanique élevée et une couche intermédiaire, ou ayant des segments, des dents ou similaires pourvus d'une couche abrasive contenant des grains de matériau à résistance mécanique élevée et une couche intermédiaire,
**caractérisé par**
les étapes consistant à :
recouvrir tout d'abord l'élément de base par la couche intermédiaire, puis à faire fondre sur certains points ou certaines petites surfaces une zone de la couche intermédiaire appliquée sur l'élément de base, les segments ou les dents ou d'une couche extérieure de l'élément de base, respectivement des segments ou des dents,
la couche intermédiaire étant composée d'un métal non ferreux ou d'un alliage de métal,
évacuer par soufflage des grains de matériau à résistance mécanique élevée hors d'une buse à l'aide d'un faisceau d'alimentation à gaz sur la zone fondue,
les grains de matériau à résistance mécanique élevée pénétrant partiellement, voire complètement, dans la couche intermédiaire et la fonte et
le soufflage ayant lieu lors de l'avance continue de l'élément de base et à refroidir l'outil.

11. Procédé selon la revendication 10,
**caractérisé en ce que**
l'élément de base, les segments ou les dents se composent de métal non ferreux ou d'alliage de métal.

12. Procédé selon la revendication 10,
**caractérisé en ce que**
dans les étapes précédentes la couche intermédiaire en métal non ferreux ou en un alliage de métal est appliquée sur l'élément de base, les segments ou les dents dans un procédé de fonte, la couche intermédiaire subissant une opération de refroidissement ou de solidification avant l'application des grains de matériau à résistance mécanique élevée.

13. Procédé selon l'une quelconque des revendications 10 à 12,
**caractérisé en ce que**
l'alliage de métal est un bronze.

14. Procédé selon l'une quelconque des revendications 10 à 13,
**caractérisé en ce qu'**
la couche intermédiaire est fondu par un faisceau laser.

15. Procédé selon l'une quelconque des revendications 10 à 13,
**caractérisé en ce qu'**
la couche intermédiaire est fondue par un dispositif électrique, par exemple une boucle d'induction

16. Procédé selon l'une quelconque des revendications 10 à 15,
**caractérisé en ce que**
le faisceau d'alimentation à gaz se compose de gaz inerte.

17. Procédé selon l'une quelconque des revendications 10 à 16,
**caractérisé en ce que**
les grains de matériau à résistance mécanique élevée se composent de diamant.
